# EUROPÄISCHE PATENTSCHRIFT

(11) **EP 0 277 495 B1**
(45) Veröffentlichungstag und Bekanntmachung des Hinweises auf die Patenterteilung: **24.10.1990**
(21) Anmeldenummer: 88100337.0
(22) Anmeldetag: 12.01.1988
(51) Int. Cl.: B44C 3/00, C25F 3/00, C25F 3/14

(54) **Verfahren zur Herstellung von dekorativen oder informativen Musterungen an Gegenständen, die aus einfach oder gegebenenfalls mehrfach plattierten Blechen gebildet sind**
Process for making decorative or informative patterns on objects made of metal sheets with one or possibly several coatings
Procédé pour la fabrication de motifs décoratifs ou informatifs sur des objets composés de tôles avec un ou éventuellement plusieurs revêtements

(30) Priorität: 20.01.1987 DE 3701456
(43) Veröffentlichungstag der Anmeldung: 10.08.1988
(73) Patentinhaber: Firma Hermann Ritzenhoff, D-3550 Marburg/Lahn (DE)
(72) Erfinder: Ritzenhoff, Hermann, D-3550 Marburg/Lahn (DE)
(74) Vertreter: Körber, Wolfhart, Dr.rer.nat.

(56) Entgegenhaltungen:
- CH-A- 522 516
- FR-A- 2 288 795
- US-A- 3 197 391
- CHEMICAL ABSTRACTS, Band 95, Nr. 4, August 1981, Seite 537, Zusammenfassung Nr. 69897b, Columbus, Ohio, US; & JP-A-81 10 999 (FUJITA METAL TRADING CO., LTD) 11-03-1981
- SOVIET JOURNAL OF QUANTUM ELECTRONICS, Band 8, Nr. 7, Juli 1978, Seiten 902-904, American Institute of Physics; V.M. BOYAKOV et al.: "Evaporation of films of chemical elements with a neodymium glass laser"
- PROCEEDINGS OF THE IEEE, Band 57, Nr. 2, Februar 1969, Seiten 114,132,146; F.P. GAGLIANO et al.: "Lasers in Industry"

## Beschreibung

Die Erfindung betrifft ein Verfahren nach dem Oberbegriff des Anspruchs 1 und geht davon aus, daß man Bleche vornehmlich im Walzverfahren miteinander plattieren kann. Es entsteht so ein sich aus zwei oder noch mehr Schichten zusammensetzender neuer Werkstoff.

Ein Verfahren der eingangs bezeichneten Art ist in der japanischen Patentanmeldung Nr. 56-10999 (10999/81) beschrieben. Diesem bekannten Verfahren liegt das Problem zugrunde, die Oberfläche eines plattierten Gegenstandes mit einer Materialschicht aus Aluminium und einer Materialschicht aus nicht rostendem Stahl mit einer farbigen Musterung zu versehen. Hierzu wird die zu musternde Oberfläche der Materialschicht aus nicht rostendem Stahl mit einem gegen Korrosion widerstandsfähigen Film belegt, der die Musterung in Form von Löchern im Film aufweist. Anschließend wird die mit dem Film belegte Oberfläche geätzt und elektrolytisch poliert, wobei beim Ätzen die äußere Materialschicht abgetragen wird, so daß die innere Materialschicht frei liegt. Dann wird die frei liegende innere Materialschicht mit einer gefärbten Schicht überzogen, wodurch die angestrebte Musterung geschaffen wird.

Der Erfindung liegt die Aufgabe zugrunde, ein Verfahren der eingangs bezeichneten Art so weiterzubilden, daß auch ohne zusätzlichen Überzug eine dekorative oder informative Musterung geschaffen werden kann.

Diese Aufgabe wird durch die kennzeichnenden Merkmale des Anspruchs 1 gelöst.

Erfindungsgemäß wurde gefunden, daß Plattierungsschichten aus Aluminium unterschiedlicher Zusammensetzung wie unterschiedlicher Reinheit durch Oberflächenbehandlung in einem einzigen Behandlungsbad aufgrund unterschiedlichen Reaktionsvermögens der Schichten dekorative oder informative Musterungen vielfältiger Art herstellen kann. Dabei hat es sich gezeigt, daß bei Verwendung von Aluminium-Legierungen als Material für die Plattierungsschichten schon geringe unterschiedliche Zusammensetzungen dekorative oder informative Musterungen ergeben, obwohl nur ein Behandlungsbad benutzt wird. Dies beruht auf dem unterschiedlichen Reaktionsvermögen der einzelnen Materialschichten auf das Behandlungsbad. Die Freilegung bzw. Abtragung der äußeren Plattierungsschicht kann auf chemischem oder mechanischem Wege erfolgen. Wesentlich für die Erzielung des angestrebten Effekts ist die Anwendung ein und desselben Behandlungsbades, auf das die einzelnen Plattierungsschichten unterschiedlich reagieren. Mit anderen Worten wird erfindungsgemäß von dem festgestellten unterschiedlichen Ansprechen der verschieden zusammengesetzten Plattierungsschichten auf ein und dasselbe Behandlungsbad zur Erzielung kontrastreich voneinander abweichender Effekte in den erhabenen sowie tieferliegenden Schichten Gebrauch gemacht.

Die Ausnutzung der beanspruchten Lehre soll an dem nachstehenden Beispiel erläutert werden.

Aus aus zwei verschiedenen Aluminium-Legierungen hergestellten plattierten Blechen werden im Wege der Kaltumformung Verschlüsse, Zierkappen oder ähnliche Teile für z.B. kosmetische Produkte gebildet. Dabei kann z.B. außen eine Hochglanz gebende Schicht und innen eine weniger Glanz gebende Schicht vorgesehen werden. Im Zuge der Weiterbearbeitung der Rohteile werden entsprechend den Musterungen Teile der äußeren Schicht durch an sich bekannte Verfahren abgetragen, so daß Artikel entstehen, deren äußere Fläche durch die tiefer liegende Fläche mit unterschiedlicher Materialzusammensetzung unterbrochen ist. Wird ein solcher Artikel nunmehr in ein Oberflächenbehandlungsbad eingebracht und dort z.B. chemisch oder elektrolytisch geglänzt, ggfs. noch eloxiert und gefärbt, so stehen allein durch die Behandlung in ein und demselben Bad nebeneinander hochglänzende und matt aussehende Flächen, in dem vorerwähnten Fall außen die Hochglanzschicht und innen die mattierte Schicht. Solche effektvollen Unterschiede sind bei vielen Ziergeräten, dekorativen oder informativen oder werbenden Teilen sowie kunstgewerblichen Gegenständen und Hinweisschildern aller Art sehr erwünscht.

Man kann natürlich auch umgekehrt durch geeignete Wahl der Plattierungsschichten die äubere erhabene Schicht matt gestalten und die innere als Hochglanzschicht ausbilden, wobei es auch hier darauf ankommt, ein und dasselbe Bad zu verwenden, auf welches die Schichten unterschiedlich reagieren.

Ein besonderer Vorteil der beanspruchten Arbeitsweise ist es, daß die einzelnen Artikel sehr wirtschaftlich in einem Verfahrenszug veredelt werden können. Man kann sich dabei insbesondere chemischer und elektrolytischer Glänzverfahren bedienen, die in ein und demselben Bad aufgrund der unterschiedlichen Materialschichten zu z.B. einerseits glänzende bzw. andererseits gänzlich matten oder aber auch nur unterschiedlich glänzenden Flächen führen.

Die einzelnen Plattierungsschichten können z.B. aus Aluminium unterschiedlicher Reinheit bestehen, beispielsweise außen ein Alu-Material mit zwischen 99,8 und 99,99% AI (Rest Verunreinigungen in Form von Fe, Si, Mn und anderen Metallen) und innen ein solches mit zwischen 99,0 und 99,5% AI (Rest Verunreinigungen in Form von Fe, Si, Mn und anderen Metallen).

Die Abtragung kann, wie schon erwähnt, mechanisch oder chemisch erfolgen. Dabei stellt eine besondere Form des Aussparens das Ausbrennen mit Hilfe von Laserstrahlen dar. So wird es ermöglicht, vorher programmierte Zeichen oder Figuren aller Art aus der äußeren, z.B. später hochglänzend gestalteten Plattierungsschicht herauszubrennen.

Die Zusammensetzung des Oberflächenbehandlungsbades kann in weiten Grenzen schwanken, wesentlich ist nur, daß die einzelnen Plattierungsschichten darauf unterschiedlich ansprechen. Beispielhafte Zusammensetzungen eines Glänzbades sind:
A. 50 Gew.-Teile Schwefelsäure (68 %ig), 50 Gew.-Teile Phosphorsäure (68 %ig) und 40 g gelöstes AI je kg Badflüssigkeit
B. 92 Gew.-Teile Phosphorsäure (85 %ig), 3-5 Gew.-Teile Salpetersäure (53 %ig) und 3-5 Gew.-Teile Kupfersulfat
C. 11 Gew.-Teile Flußsäure(73 %ig), 12 Gew.-Teile Salpetersäure (53 %ig), 7 Gew.-Teile Ammoniumbifluorid und 70 Gew.-Teile Wasser

Kommt es z.B. darauf an, unterschiedlichen Glanz zu bewirken, so taucht man die plattierten Formkörper z.B. (außen 99,9%, innen 99,5% Al) in ein Glänzbad entsprechend einer der obigen Zusammensetzungen A bis C ein und behandelt ggfs. noch in der üblichen Weise nach, z.B. durch Eloxieren und Färben.

## Patentansprüche

1. Verfahren zur Herstellung von dekorativen oder informativen Musterungen an Gegenständen, die aus einfach oder ggfs. mehrfach plattierten Blechen gebildet sind, bei dem die äußere Plattierungsschicht in Form der gewünschten Musterungen bis auf mindestens eine der tiefer liegenden Plattierungsschichten abgetragen und anschließend der Gegenstand zur Erzielung unterschiedlicher Oberflächen behandelt wird, dadurch gekennzeichnet, daß für den Gegenstand Plattierungsschichten aus Aluminiumlegierungen unterschiedlicher Zusammensetzung verwendet werden und daß der Gegenstand nach dem Abtragen der äußeren Plattierungsschicht in ein und demselben Oberflächenbehandlungsbad behandelt wird, auf welches die äußere und die inneren Aluminiumlegierungsschichten unterschiedlich reagieren.

2. Verfahren nach Anspruch 1, dadurch gekennzeichnet, daß das Oberflächenbehandlungsbad ein Glänzbad, Ätzbad oder Beizbad ist, das den Aluminiumlegierungsschichten einen unterschiedlichen Oberflächeneffekt gibt.

3. Verfahren nach Anspruch 1 oder 2, dadurch gekennzeichnet, daß die äußere Aluminiumlegierungsschicht mechanisch abgetragen wird.

4. Verfahren nach Anspruch 1 oder 2, dadurch gekennzeichnet, daß die äußere Aluminiumlegierungsschicht chemisch abgetragen wird.

5. Verfahren nach Anspruch 1 oder 2, dadurch gekennzeichnet, daß die äußere Aluminiumlegierungsschicht mit Hilfe von Laserstrahlen abgetragen wird.

## Claims

1. A process for producing decorative or informative patterns on objects that are made up of singly or possibly multiply plated metal sheets, wherein the outer plated layer is removed in the shape of the desired pattern down to at least one of the underlying plated layers, and the object is subsequently treated to obtain different surfaces, characterised in that plated layers of aluminium alloys of different composition are used for the object and that after the removal of the outer plated layer the object is treated in one and the same surface treatment bath with which the outer and the inner aluminium alloy layers react differently.

2. A process according to claim 1, characterised in that the surface treatment bath is a polishing bath, etching bath or pickling bath which gives the aluminium alloy layers a different surface effect.

3. A process according to claim 1 or claim 2, characterised in that the outer aluminium alloy layer is removed mechanically.

4. A process according to claim 1 or claim 2, characterised in that the outer aluminium alloy layer is removed chemically.

5. A process according to claim 1 or claim 2, characterised in that the outer aluminium alloy layer is removed with the aid of laser beams.

## Revendications

1. Procédé de réalisation de motifs décoratifs ou d'information sur des objets constitués par des tôles plaquées ensemble simplement ou, le cas échéant, de façon multiple, dans lequel la couche extérieure de placage est enlevée en formant le motif désiré, jusqu'à au moins une des couches de placage situées plus bas, l'objet étant ensuite traité pour obtenir des surfaces différentes, caractérisé en ce qu'on utilise pour l'objet des couches de placage en alliages d'aluminium de compositions différentes et en ce que l'objet est traité, après enlèvement de la couche extérieure de placage, dans un seul et même bain de traitement de surface, auquel la couche extérieure et les couches internes d'alliages d'aluminium réagissent de manière différente.

2. Procédé selon la revendication 1, caractérisé en ce que le bain de traitement de surface est un bain de brillantage, un bain de gravure chimique ou un bain de mordançage, donnant aux couches d'alliages d'aluminium un aspect de surface différent.

3. Procédé selon la revendication 1 ou 2, caractérisé en ce que la couche extérieure d'alliage d'aluminium est enlevée mécaniquement.

4. Procédé selon la revendication 1 ou 2, caractérisé en ce que la couche extérieure d'alliage d'aluminium est enlevée par voie chimique.

5. Procédé selon la revendication 1 ou 2, caractérisé en ce que la couche extérieure d'alliage d'aluminium est enlevée à l'aide de rayons laser.
